# EUROPÄISCHE PATENTSCHRIFT

(11) **EP 0 251 192 B1**
(45) Veröffentlichungstag und Bekanntmachung des Hinweises auf die Patenterteilung: **06.05.1992**
(21) Anmeldenummer: 87109098.1
(22) Anmeldetag: 24.06.1987
(51) Int. Cl.: C10M 173/02

(54) **Schmiermittel für die Metallumformung**
Lubricant for metal formation
Lubrifiant pour la formation de métaux

(30) Priorität: 27.06.1986 JP 151178/86
(43) Veröffentlichungstag der Anmeldung: 07.01.1988
(73) Patentinhaber: NIHON PARKERIZING CO., LTD., Chuo-ku Tokyo 103 (JP)
(72) Erfinder: Nagae, Yoshio, Ayase-shi Kanagawa-ken (JP); Kawakami, Takashi, Motokitakata Ichikawa-shi Chiba-ken (JP)
(74) Vertreter: Cohausz & Florack Patentanwälte

(56) Entgegenhaltungen:
- EP-A- 0 043 182
- EP-A- 0 175 547
- DE-A- 2 529 892
- DE-A- 3 223 442
- FR-A- 2 571 381

## Beschreibung

Die Erfindung betrifft ein wässriges Schmiermittel für die Kaltumformung von Metallen sowie ein Verfahren zur Erleichterung der Kaltumformung von metallischen Werkstücken mit Hilfe dieses Schmiermittels.

Bei der Kaltumformung ist es üblich, die Werkstücke mit einer Schmiermittelüberzug zu versehen, um dadurch den Reibungswiderstand zwischen Metalloberfläche des Werkstückes und dem Umformungswerkzeug zu verringeren. Hierfür sind im wesentlichen zwei Methoden gebräuchlich. Eine besteht darin, Schmiermittel mit Hochdruckadditiven oder Viskositätsregulatoren einzusetzen, wenn geringere Umformungsgrade gefordert sind. Die andere sieht vor, zunächst aus organischer Phase einen Schmiermittelfilm auf Harzbasis und anschließend ein Schmieröl aufzubringen, wenn schwere Umformungen beabsichtigt sind.

In jüngerer Zeit nimmt die Verwendung von Schmiermittel für die unterschiedlichsten Zwecke ständig zu. Bei schweren Umformungsbedingungen erfüllen die vorgenannten Schmiermittelsysteme ihre Aufgabe nicht mehr zufriedenstellend. Gewisse Probleme hinsichtlich Umweltschutz und Arbeitsplatzhygiene ergeben sich aus dem häufig vorhandenen Gehalt an organischen Lösungsmitteln. Auch Aspekte der Feuergefährlichkeit spielen eine oft bedeutende Rolle.

Von weiterer erheblicher Bedeutung bei der Anwendung von Schmiermitteln ist die Frage, ob der nach der Umformung auf dem Werkstück verbliebene Schmiermittelfilm in einfacher Weise, z. B. mit Hilfe eines alkalischen Reinigers, zu entfernen ist.

Die EP-A-175 547 beschreibt Schmiermittel für die Kaltumformung von Metallen, die ein Harz auf Acrylatbasis mit einem Glasübergangspunkt von - 10 bis 20 °C, eine Fettsaure oder einen Fettsäureester und ein Tensid enthalten.

Aufgabe der Erfindung ist es, ein Schmiermittel für die Kaltumformung von Metallen bereitzustellen, mit dessen Hilfe auch schwere Umformungen in zufriedenstellender Weise durchführbar sind, das auf organische Lösungsmittel verzichten kann und dessen Rückstände nach der Umformung in einfacher Weise entfernt werden können.

Diese Aufgabe wird gelöst durch ein wässriges Schmiermittel, enthaltend 10 bis 35 Gew.-% eines wärmehärtbaren Harzes auf Acrylatbasis mit einer Glasübergangstemperatur von - 10 bis 25 °C, 3 bis 15 Gew.-% Wachs und 0,5 bis 5 Gew.-% Tensid, wobei das Gewichtsverhältnis von wärmehärtbaren Harz zu Wachs 2 bis 12 beträgt, gekennzeichnet durch ein warmehärtbares Harz der allgemeinen Formel

(Ra - Rb - Rc - Rd)n,

in der Ra mindestens ein Monomer aus der Gruppe Vinyltoluol, Styrol, Methylmethacryl, Arcylnitril ist und einen Anteil von 20 bis 70 Gew.-% am Harz hat, Rb mindestens ein Monomer aus der Gruppe eines Acrylesters, erhalten durch Reaktion von Acrylsäure mit einem primären aliphatischen Alkohol mit 1 bis 12 C-Atomen, oder eines Methacrylesters, erhalten durch Reaktion von Methacrylsäure mit einem primären aliphatischen Alkohol mit 3 bis 12 C-Atomen, ist und einen Anteil von 20 bis 70 Gew.-% am Harz hat, Rc mindestens ein Monomer aus der Gruppe Acrylsäure, Methacrylsäure, Maleinsäure, Itaconsäure , 2-Hydroxy-ethylmethacrylat-Phosphorsäureester bzw. Salzen hiervon ist und einen Anteil von 1 bis 15 Gew.-% am Harz hat und
Rd mindestens ein Monomer aus der Gruppe 2-Hydroxy-ethylmethacrylat, Hydroxypropylmethacrylat, 2-Hydroxyethylacrylat, Hydroxypropylacrylat, N-Methyl-olacrylamid oder Ester hiervon, Diacetonacrylamid oder Glycidylmethacrylat ist und einen Anteil von 1 bis 20 Gew.-% am Harz hat und "n" der Polymerisationsgrad mit 1.000 bis 50.000 ist.

Üblicherweise läßt man das wässrige Schmiermittel an der Luft, ggf. durch zusätzliches Erhitzen auftrocknen.

Hierbei spielt die Reihenfolge der einzelnen Monomere im Harz keine Rolle. Der Wert für "n" innerhalb der Grenzen von 1.000 und 50.000 ist derart zu wählen, daß ein Harz mit einem Glasübergangspunkt von - 10 °C bis + 25 °C resultiert. Die Herstellung des Harzes kann erfolgen, indem man eine Mischung der Monomeren bei einer Temperatur von 50 bis 60 °C für die Dauer von 5 bis 7 Stunden polymerisiert. Die Polymerisation der Monomeren kann auch in Lösung oder Dispersion erfolgen. Je nach Methode können dabei von Wasser verschiedene Lösungsmittel, z. B. Ethanol oder Isopropanol, verwendet oder mitverwendet werden.

Geeignete Wachse sind beispielsweise Paraffinwachs, tierisches oder pflanzliches Öl, höhere Fettsäuren, höhere Alkohole, Ester von höheren Fettsäuren und höheren Alkoholen, höhere Fettsäureamide, höhere Fettsäureamine und dergleichen. Damit der Schmiermittelfilm fest bleibt, ist es entsprechend einer weiteren vorteilhaften Ausgestaltung zweckmäßig, Wachse mit einem Schmelzpunkt oberhalb 45 °C einzusetzen. Eine Möglichkeit, den Schmelzpunkt des Wachses zu erhöhen, besteht in der Wasserstoffanlagerung an Doppelbindungen.

Als Tensid sind insbesondere solche vom anionischen und/oder nichtionischen Typ geeignet. Beispiele für anionische Tenside sind Natriumalkylnaphthylsulfonat, Natriumalkylbenzolsulfonat und Türkischrotöl. Beispiele für nichtionische Tenside sind Polyoxyethylenalkylether mit der Alkylgruppe eines höheren Alkohols, Polyoxyethylennonylphenolether, Polyethylenglykol-Fettsäureeste und Sorbitol-Fettsäureester.

Das Tensid ist insbesondere für die Emulgierung bzw. Dispergierung des Wachses in Wasser verantwortlich. Zur weiteren Verbesserung kann mechanisch unter zusätzlicher Zugabe eines Homogenisierungsmittels gerührt werden.

Eine weitere zweckmäßige Formulierung des wässrigen Schmiermittels besteht in einem zusätzlichen Gehalt an festem Schmiermitteladditiv. Beispiele hierfür sind Graphit, Molydändisulfid, Talk, Teflon, Bornitrid, Kalziumkarbonat, Melamin, Cyanursäureaddukte und dergleichen.

Der Vorzug der Verwendung eines wärmehärtbaren Harzes auf Acrylatbasis ergibt sich aus folgendem Sachverhalt. Bei der Kaltumformung von Metallen entsteht Wärme, die die Temperatur von Werkstück und Werkzeug erhöht. Je schwerer die Umformung ist, desto größer ist die Wärmeentwicklung und damit die Temperaturerhöhung. Bei kontinuierlicher Umformung tritt zudem eine Wärmeakkumulation auf. Gegenüber thermoplastischen Harzen auf Acrylatbasis, die bei Erwärmung über den Glasübergangspunkt erweichen und dadurch einen Kontakt zwischen Werkstück und Werkzeug nicht verhindern können, wird mit wärmehärtbaren Harzen auf Acrylatbasis dieser Kontakt und infolgedessen ein Anfressen mit Sicherheit vermieden. Diesen Vorteil besitzen wärmehärtbare Harze nicht schlechthin. Viele Harze härten in der Weise aus, daß sie der mit der Umformung verbundenen Ausdehnung des Werkstückes nicht folgen können. Als Folge hiervon reißt der Schmiermittelfilm und es kommt zu dem bereits vorstehend erwähnten Kontakt zwischen Werkstück und Werkzeug. Viele der wärmehärtbaren Harze sind nach der Umformung auch nicht mehr einfach zu entfernen, z.B. mit Hilfe eines alkalischen Reinigers.

Überraschenderweise sind in den wärmehärtbaren Harzen auf Acrylatbasis mit einem Glasübergangspunkt von - l0°C bis + 25°C die Vorteile der hervorragenden Haftung auf der Metalloberfläche, die Flexibilität bzw. Anpaßbarkeit an die Dehnung und die leichte Entfernbarkeit des Schmiermittelfilms nach der Umformung vereinigt. Bei einem Glasübergangspunkt unter - l0°C wird der Schmiermittelüberzug zu weich, so daß er bei der Umformung entfernt werden kann. Bei Werten oberhalb + 25°C wird der Überzug zu hart und die Anpaßbarkeit an die Dehnung des Werkstückes ist nicht mehr in ausreichendem Maße gegeben.

Insoweit werden die günstigsten Ergebnisse erzielt, wenn man ein Schmiermittel einsetzt, das ein Harz auf Acrylatbasis mit einem Glasübergangspunkt von 0 bis +5°C enthält.

Wie umfangreiche Untersuchungen ergeben haben, sind - in den jeweils angegebenen Mengen - der Monomeranteil Ra insbesondere für die Härte und Dehnungsfestigkeit, der von Rb insbesondere für die Dehnbarkeit, der von Rc insbesondere für die Haftung auf der Metalloberfläche und die Dispergierbarkeit des Harzes und der von Rd insbesondere für eine zusätzliche Haftungsverbesserung verantwortlich.

Wird der Anteil des Monomers Ra von 20 Gew.-% unterschritten, kann der Schmiermittelüberzug zu weich, beim Überschreiten von 70 Gew.-% zu hart werden. In beiden Fällen ist eine einwandfreie Trennwirkung für Werkstück/Werkzeug nicht mit Sicherheit gewährleistet.

Gelangt der Anteil des Monomers Rb unter 20 Gew.-% wird der Glasübergangspunkt erhöht und die Überzugsausbildung bei Raumtemperatur kann sich verschlechtern. Bei einem Anteil über 70 Gew.-% kann die Härte des Schmiermittelüberzugs zu gering werden.

Die Wirkung der Anteile der Monomere Ra und Rb ist weitgehend gegenläufig, so daß es auf deren Ausgewogenheit ankommt.

Bei einem Anteil des Monomers Rc außerhalb der vorgeschriebenen Grenzen kann die Haftung des Überzuges zu gering und die Entfernbarkeit des verbliebenen Schmiermittelfilms mit einem alkalischen Reiniger verschlechtert werden (bei unter l Gew.-%). Auf der anderen Seite kann die Viskosität des Schmiermittels stark ansteigen, wodurch dessen Applikation erschwert würde, und dessen Hygroskopizität steigen, was wegen der Wasseraufnahme mit einer verminderten Haftung verbunden wäre (bei mehr als l5 Gew.-%)-

Sofern der Monomeranteil von Rd ünter l Gew.-% sinkt, kann die Vernetzung des Harzes unbefriedigend werden, wodurch der Widerstand bei Wärmeeinwirkung absinken könnte. Bei Werten über 20 Gew.-% kann der Grad der Vernetzung so stark ansteigen, daß die Flexibilität des Schmiermittelüberzuges verloren geht. Für das Hydroxyalkylmethacrylat ist ein Anteil von 5 bis l5 Gew.-%, für N-Methylolacrylamid oder Glycidylmethacrylat ein solcher von l bis 5 Gew.-% optimal.

Das Gewichtsverhältnis von wärmehärtbarem Harz zu Wachs ist insofern von Bedeutung, als bei einem Unterschreiten von 2 die Haftung des Schmiermittelüberzuges nachläßt,so daß der Überzug reißt. Bei einem Überschreiten von l2 läßt die Schmierwirkung nach. Der bevorzugte Bereich liegt in den Grenzen von 4 bis 6.

Für den Tensidgehalt ist wesentlich, daß bei zu geringen Konzentrationen das Dispergiervermögen zu stark zurückgeht, und daß bei zu hohen Konzentrationen das Schmiervermögen des Überzuges beeinträchtigt wird. Neben den bevorzugten Tensiden vom anionischen oder nichtionischen Typ können auch kationische oder amphotere Tenside verwendet werden.

Die Applikation des Schmiermittels erfolgt auf die gereinigten Werkstücke durch Tauchen, Spritzen, Bürsten, Übergießen oder Rollenauftrag bei Raumtemperatur. Dann wird getrocknet. Zweckmäßigerweise wird an der Luft getrocknet, dann auf 80 bis l20°C erhitzt und schließlich gehärtet. Durch die Verfahrensweise wird die Haftung des Schmiermittelüberzuges verbessert. Die Höhe des Überzugsgewichtes richtet sich im wesentlichen nach der vorgesehenen Umformung. Sie kann u.a. durch die Konzentration der Schmiermittelkomponenten geregelt werden.

Bei geringen Umformungsgraden sind 0,5 bis 5 g/m², bei starken Umformungsgraden 5 bis 30 g/m² vorteilhaft (als trockener Überzug angegeben).

Mit Hilfe der Erfindung können Schmiermittelüberzüge mit Trockengewichten von 0,5 bis 30 g/m² aufgebracht werden, mit denen jede übliche Kaltumformung durchführbar ist. Der Überzug besitzt eine hervorragende Haftung und Trennwirkung. Bei Erwärmung des Überzuges auf l00 bis l50°C als Folge der gebildeten Umformungs- und Reibungswärme folgt er ohne Filmbruch der sich bildenden Form des Werkstückes und verhindert dadurch wirksam ein Anfressen. Nach der Verformung kann der restliche Schmiermitte lfilm in einfacher Weise mit Hilfe eines alkalischen Reinigers entfernt werden.

Die Erfindung wird anhand der folgenden Beispiele beispielsweise und näher erläutert.

### Beispiele l bis 5

Rohre aus Edelstahl der Qualität SUS 304, gebeizt und wassergespült, wurden mit verschiedenen Schmiermitteln bei 20°C für die Dauer von l min. im Tauchen behandelt. Die in den Schmiermitteln enthaltenen Komponenten hinsichtlich wärmehärtbares Harz und Wachs sind in den nachfolgenden Tabellen l und 2 näher beschrieben.

Nach Trocknung an der Luft während einer Stunde erfolgte eine weitere Trocknung mit l00°C heißer Luft während 30 min. Das erzeugte Schichtgewicht lag innerhalb des Bereiches von l0 bis l5 g/m². Die Rohre wurden dann auf einer Ziehbank gezogen und bezüglich ihres Aussehens und der Entfernbarkeit des auf der Oberfläche verbliebenen Schmiermittelfilms bewertet.

Die Ziehbedingungen waren

| | |
|---|---|
| Rohrabmessung: | 25 mm Durchmesser |
| | 2,5 mm Wandstärke |
| | 2.000 mm Länge |
| Querschnittsreduktion: | 32 % |
| Ziehgeschwindigkeit: | 17,8 m/min. |

Zur Ermittlung der Entfernbarkeit des nach dem Ziehen verbleibenden Schmiermittelfilmes wurden die Rohre in eine alkalische Lösung von 90°C für die Dauer von 1 Stunde getaucht. Die Lösung enthielt 3 Gew.-% Natriumhydroxid, 1,5 Gew.-% Natriumtripolyphosphat und Tensid. Der Grad der Entfernbarkeit wurde visuell bewertet.

Die Ergebnisse sind in Tabelle 3 angegeben.

Bleche der gleichen Stahlqualität mit den Abmessungen 50 x 100 x 0,8 mm wurden mit den gleichen Schmiermitteln unter identischen Bedingungen, wie vorstehend für die Rohre angegeben, behandelt. Sie wurden dann dem Bauden-Test zur Bestimmung des Friktionskoeffizienten und der Gleitzahl bis zum Auftreten von Anfreß-Marken unterworfen.

| Testbedingungen: | |
|---|---|
| Gleitgriffel: | Stahl der Qualität SUJ-2 5 mm Durchmesser |
| Belastung: | 5 kg |
| Gleitgeschwindigkeit: | 10 mm/sec. |
| Gleitamplitude: | 30 mm |
| Testtemperatur: | 25°C |

Die Testergebnisse sind in Tabelle 4 niedergelegt.

### Vergleichsbeispiel 1

Stahlrohre mit der Qualität und Vorbehandlung wie in Beispiel 1 wurden mit Hilfe einer handelsüblichen Oxalatierungslösung (Ferrbond A; 35 g/l, Beschleuniger 16; 1 g/l der Nihon Parkerizing Co.) mit einem Oxalatüberzug versehen (Behandlungstemperatur 90°C, Behandlungsdauer 10 min.). Nach Wasserspülung wurden die Rohre bei 80°C während 3 min. in einer Schmiermittellösung (Bonderlube 235 der Nihon Parkerizing Co; 70 g/l) behandelt und getrocknet. In gleicher Weise wurden Stahlbleche behandelt. Anschließend wurden die in Beispiel 1 beschriebenen Tests durchgeführt.

Die Tabellen 3 und 4 enthalten die Ergebnisse.

### Vergleichsbeispiel 2

Stahlrohre der in Beispiel l beschriebenen Qualität und Vorbehandlung wurden bei Raumtemperatur l min. in ein im Verhältnis l:l mit Toluol verdünntes Harz getaucht (Hangsterfer lll QD der Fa. Hangsterfer) und dann l Tag an der Luft getrocknet. Das erzeugte Schichtgewicht betrug l0 g/m². Nach weiterer Applikaton eines Schmieröls (J-l der Fa. Hangsterfer) wurden die Rohre wie in Beispiel l angegeben gezogen und bewertet. Entsprechend behandelte Bleche wurden dem Bauden-Test unterworfen.

Die Testergebnisse sind in den Tabellen 3 und 4 niedergelegt.

### Vergleichsbeispiel 3

Es wurde der Versuch gemäß Beispiel l mit Schmiermittel l wiederholt, jedoch enthielt das darin gelöste Harz No. l nicht die Vernetzungskomponente Rd (HEMA). Das Schichtgewicht lag im Bereich von l0 bis l5 g/m².

Die für Rohre und Bleche erhaltenen Testergebnisse sind wiederum in den Tabellen 3 und 4 wiedergegeben.

### Vergleichsbeispiel 4

Es wurde der Versuch gemäß Beispiel l mit dem Schmiermittel No. 3 wiederholt, jedoch enthielt das Harz No. 3 nicht die vernetzende Komponente Rd (HPA).

Die für Rohre und Bleche erhaltenen Testergebnisse sind in den Tabellen 3 und 4 niedergelegt.

**Tabelle 3**

| Ziehergebnisse | | | |
|---|---|---|---|
| | | Aussehen des gezogenen Rohres | Entfernbarkeit des Schmiermittelfilmes nach dem Ziehen |
| Beispiele | 1 | in Ordnung | gut |
| | 2 | in Ordnung | gut |
| | 3 | in Ordnung | gut |
| | 4 | in Ordnung | gut |
| | 5 | in Ordnung | gut |
| Vergleichsbeispiele | 1 | in Ordnung | nicht gut |
| | 2 | in Ordnung | nicht gut |
| | 3 | Auftreten Anfreß-Marken | gut |
| | 4 | Auftreten Anfreß-Marken | gut |

**Tabelle 4**

| Bauden-Test | | | |
|---|---|---|---|
| | | Friktionskoeffizient (1) | Gleitzahl bis zum Auftreten Anfreß-Marken (2) |
| Beispiele | 1 | 0.055 | 430 |
| | 2 | 0.056 | 400 |
| | 3 | 0.052 | 350 |
| | 4 | 0.051 | 360 |
| | 5 | 0.060 | 450 |
| Vergleichsbeispiele | 1 | 0.11 | 170 |
| | 2 | 0.13 | 210 |
| | 3 | 0.058 | 250 |
| | 4 | 0.056 | 260 |

| | | | |
|---|---|---|---|
| (1) Geringere Werte zeigen bessere Schmiereigenschaft an. | | | |
| (2) Größere Gleitzahl veranschaulicht höheren Widerstand gegenüber Anfressen. | | | |

Wie Tabelle 3 zeigt, besitzen die mit den erfindungsgemäßen Schmiermitteln erzeugten Schmiermittelüberzüge hervorragende Schmiereigenschaften. Sie sind deutlich besser als die mit Hilfe der Vergleichsversuche hergestellten Schmiermittelüberzüge. Weiterhin sind die nach der Erfindung erzeugten Schmiermittelüberzüge hinsichtlich der Entfernbarkeit nach dem Ziehen den anderen Schmiermittelüberzügen weit überlegen.

Im Hinblick auf den Bauden-Test veranschaulicht Tabelle 4 den besseren Friktionskoeffizient und den höheren Widerstand gegenüber Anfreß-Erscheinungen, die mit den Überzügen gemäß Erfindung im Vergleich zu bekannten Überzügen erhalten wurden.

## Patentansprüche

1. Wässriges Schmiermittel für die Kaltumformung von Metallen, enthaltend 10 bis 35 Gew.-% eines wärmehärtbaren Harzes auf Acrylatbasis mit einer Glasübergangstemperatur von - 10 bis 25 °C, 3 bis 15 Gew.-% Wachs und 0,5 bis 5 Gew.-% Tensid, wobei das Gewichtsverhältnis von wärmehärtbaren Harz zu Wachs 2 bis 12 beträgt, gekennzeichnet durch ein wärmehärtbares Harz der allgemeinen Formel
(Ra - Rb - Rc - Rd)n,
in der Ra mindestens ein Monomer aus der Gruppe Vinyltoluol, Styrol, Methylmethacryl, Arcylnitril ist und einen Anteil von 20 bis 70 Gew.-% am Harz hat,
Rb mindestens ein Monomer aus der Gruppe eines Acrylesters, erhalten durch Reaktion von Acrylsäure mit einem primären aliphatischen Alkohol mit 1 bis 12 C-Atomen, oder eines Methacrylesters, erhalten durch Reaktion von Methacrylsäure mit einem primären aliphatischen Alkohol mit 3 bis 12 C-Atomen, ist und einen Anteil von 20 bis 70 Gew.-% am Harz hat,
Rc mindestens ein Monomer aus der Gruppe Acrylsäure, Methacrylsäure, Maleinsäure, Itaconsäure, 2 Hydroxyethylmethacrylat-Phosphorsäureester bzw. Salzen hiervon ist und einen Anteil von 1 bis 15 Gew.-% am Harz hat und
Rd mindestens ein Monomer aus der Gruppe 2-Hydroxyethylmethacrylat, Hydroxypropylmethacrylat,
2-Hydroxyethylacrylat, Hydroxypropylacrylat, N-Methylolacrylamid oder Ester hiervon, Diacetonacrylamid oder Glycidylmethacrylat ist und einen Anteil von 1 bis 20 Gew.-% am Harz hat und "n" der Polymerisationsgrad mit 1.000 bis 50.000 ist.

2. Schmiermittel nach Anspruch 1 dadurch gekennzeichnet, daß es ein Wachs mit einem Schmelzpunkt oberhalb 45 °C enthält.

3. Schmiermittel nach Anspruch 1 oder 2, dadurch gekennzeichnet, daß es ein anionisches und/oder nichtionisches Tensid enthält.

4. Schmiermittel nach einem oder mehreren der Ansprüche 1 bis 3, dadurch gekennzeichnet, daß es zusätzlich ein festes Schmiermitteladditiv enthält.

5. Schmiermittel nach einem oder mehreren der Ansprüche 1 bis 4, dadurch gekennzeichnet, daß es ein wärmehärtbares Harz auf Acrylatbasis mit einem Glasübergangspunkt von 0 bis 5 °C enthält.

6. Verfahren zur Erleichterung der Kaltumformung von metallischen Werkstücken mit Hilfe des Schmiermittels nach einem oder mehreren der Ansprüche 1 bis 5, dadurch gekennzeichnet, daß man das Schmiermittel auf die Metalloberfläche aufbringt, an der Luft unter Ausbildung eines Überzugsgewichtes von 0,5 bis 30 g/m² auftrocknet, auf eine Temperatur von 80 bis 120 °C erhitzt (Objekttemperatur) und schließlich härtet.

## Claims

1. An aqueous lubricant for the cold working of metals, containing 10 to 35% by weight of a thermosettable resin on an acrylate basis having a vitreous transition temperature of -10 to 25°C, 3 to 15% by weight wax and 0.5 to 5% by weight surfactant, the thermosettable resin/wax ratio by weight being 2 to 12, characterized by a thermosettable resin having the general Formula
(Ra - Rb - Rc - Rd)n,
where Ra is at least one monomer from the group formed by vinyl toluene, styrene, methyl methacryl, acrylonitrile and has a proportion of 20 to 70% by weight in the resin,
Rb is at least one monomer from the group formed by an acryl ester, obtained by reacting acrylic acid with a primary aliphatic alcohol having 1 to 12 C atoms, or a methacryl ester, obtained by reacting methacrylic acid with a primary aliphatic alcohol having 3 to 12 C atoms, and has a proportion of 20 to 70% by weight in the resin,
Rc is at least one monomer from the group formed by acrylic acid, methacrylic acid, maleic acid, itaconic acid, 2-hydroxyethyl methacrylate phosphoric acid esters or salts thereof and has a proportion of 1 to 15% by weight in the resin, and
Rd is at least one monomer from the group formed by 2-hydroxyethyl methacrylate, hydroxypropyl methacrylate, 2-hydroxyethyl acrylate, hydroxypropyl acrylate, N-methylol acryl amide or esters thereof, diacetone acrylamide or glycidyl methacrylate and has a proportion of 1 to 20% by weight in the resin and "n" is the degree of polymerisation with 1000 to 50 000.

2. A lubricant according to claim 1, characterized in that it contains a wax having a melting point above 45°C.

3. A lubricant according to claims 1 or 2, characterized in that it contains an anionic and/or non-ionic surfactant.

4. A lubricant according to one or more of claims 1 to 3, characterized in that it also contains a solid lubricant additive.

5. A lubricant according to one or more of claims 1 to 4, characterized in that it contains a thermosettable resin on an acrylate basis having a vitreous transition point of 0 to 5°C.

6. A process for facilitating the cold working of metal workpieces by means of the lubricant according to one or more of claims 1 to 5, characterized in that the lubricant is applied to the metal surface, dried in air, with the formation of a coating weight of 0.5 to 30 g/m², heated to a temperature of 80 to 120°C (temperature of object) and finally hardened.

## Revendications

1. Lubrifiant aqueux pour le formage de métaux à froid, contenant de 10 à 30 % en poids d'une résine thermodurcissable a base d'acrylate avec une température de transition vitreuse de -10 à 25°C, de 3 à 15 % en poids de cire et de 0,5 à 5 % en poids d'agent tensio-actif, le rapport pondéral de la résine thermodurcissable à la cire étant de 2 à 12, caractérisé par une résine thermodurcissable de formule générale
(Ra - Rb - Rc - Rd) n,
dans laquelle Ra est au moins un monomère du groupe vinyltoluène, styrène, méthacrylate de méthyle, acrylnitrile, et a une portion de 20 à 70 % en poids de résine,
Rb est au moins un monomère du groupe d'un ester acrylique obtenu par réaction d'acide acrylique avec un alcool aliphatique primaire de 1 à 12 atomes de C, ou d'un ester méthacrylique obtenu par réaction d'acide méthacrylique avec un alcool aliphatique primaire de 3 à 12 atomes de C, et a une proportion de résine de 20 à 70 % en poids,
Rc est au moins un monomère du groupe acide acrylique, acide méthylacrylique, acide maléique, acide itaconique, méthacrylate de 2 - hydroxyéthyle - ester phosphorique, ou respectivement des sels de ceux-ci, et a une proportion de résine de 1 à 15 % en poids, et
Rd est au moins un monomère du groupe méthacrylate de 2 - hydroxyéthyle, méthacrylate d'hydroxypropyle, acrylate de 2 - hydroxyéthyle, acrylate d'hydroxypropyle, N - méthylol - acrylamide ou un ester de ceux-ci, diacétonacrylamide ou méthacrylate de glycidyle, et une portion de 1 à 20 % en poids de résine et "n" est le taux de polymérisation compris entre 1 000 et 50 000.

2. Lubrifiant selon la revendication 1,
caractérisé en ce qu'il contient une cire avec un point de fusion au-dessus de 45°C.

3. Lubrifiant selon la revendication 1 ou 2,
caractérisé en ce qu'il contient un agent tensio-actif anionique et/ou non-ionique.

4. Lubrifiant selon une ou plusieurs des revendications 1 à 3,
caractérisé en ce qu'il contient additionnellement un additif lubrifiant solide.

5. Lubrifiant selon une ou plusieurs des revendications 1 à 4,
caractérisé en ce qu il contient une résine thermodurcissable à base d'acrylate avec un point de transition vitreuse de 0 à 5°C.

6. Procédé pour faciliter le formage à froid de pièces d'oeuvre métalliques à l'aide d'un lubrifiant selon une ou plusieurs des revendications 1 à 5,
caractérisé en ce qu'on dépose le lubrifiant sur la surface métallique, on le sèche à l'air en formant un poids de revêtement de 0,5 à 30 g/m², on le chauffe à une température de 80 à 120°C (température d'objet) et finalement on le durcit.
